# EUROPÄISCHE PATENTSCHRIFT

(11) **EP 0 631 829 B1**
(45) Veröffentlichungstag und Bekanntmachung des Hinweises auf die Patenterteilung: **06.08.1997**
(21) Anmeldenummer: 93810378.5
(22) Anmeldetag: 25.05.1993
(51) Int. Cl.: B21B 1/38, B21C 23/32

(54) **Trennmittel für die Warmumformung von gekapselten Metallteilen und Verfahren zum Herstellen des Trennmittels**
Separating agent for the hot forming of incased metal parts and method of producing the separating agent
Agent de séparation pour le forgeage à chaud de pièces étanches en métal et procédé de fabrication d'agent de séparation

(43) Veröffentlichungstag der Anmeldung: 04.01.1995
(73) Patentinhaber: SULZER INNOTEC AG, CH-8401 Winterthur (CH)
(72) Erfinder: Batawi, Emad, Dr., CH-8460 Marthalen (CH); Peters, John Antony, Dr., CH-8404 Winterthur (CH)
(74) Vertreter: Heubeck, Bernhard

(56) Entgegenhaltungen:
- EP-A- 0 374 094
- DE-B- 1 081 404
- GB-A- 693 114
- US-A- 2 985 945
- US-A- 3 658 565
- US-A- 4 966 816

## Beschreibung

Die Erfindung betrifft ein Trennmittel für die Warmumformung von gekapselten Metallteilen sowie ein Verfahren zum Herstellen des Trennmittels.

Die umzuformenden Metallteile bestehen insbesondere aus reaktiven Metallen, die bei erhöhter Temperatur korrosionsanfällig sind und die in Folienform gebracht werden sollen. Die Warmumformung erfolgt vorzugsweise mittels einer konventionellen Warmwalzeinrichtung. Das reaktive Metall bildet zusammen mit einer Kapsel und einem Trennmittel ein sandwichartiges Paket. Die Kapsel, die aus mindestens zwei Teilen (Deckscheiben) zusammengeschweisst wird, schliesst das reaktive Metall gasdicht gegen die Umgebung ab. Das Trennmittel, das sich gegenüber dem reaktiven Metall inert verhält, sorgt dafür, dass es zwischen reaktivem Metall und Kapsel während der Warmumformung nicht zu einer metallurgischen Verbindung kommt. Beim Warmwalzen verformt sich das Trennmittel plastisch unter dem erzeugten Druck oder es verfliesst wie eine hochviskose Flüssigkeit; dabei besteht zwischen den Metallen stets eine gleichmässige, zusammenhängende Trennschicht. Andererseits sind die Trennmittel bei Umgebungstemperatur spröde, sodass sich die umgeformten Metalle leicht voneinander trennen lassen.

Ein derartiges Verfahren zur Folienherstellung ist aus der EP-A-0374094 bekannt: Ein blechförmiges Metallstück wird von einer Kapsel umhüllt, die sich aus zwei Deckscheiben und einem rahmenartigen Zwischenstück zusammensetzt. Das reaktive Metall, aus dem dieses Metallstück besteht, ist beispielsweise ein Titan-Aluminid (Ti₃Al-Basis-Legierung), das bei rund 1000°C umformbar ist. Als Material für das Trennmittel werden Metallhalogenide vorgeschlagen; diese sind gegenüber Titanbasislegierungen inert. Das Trennmittel wird in Vertiefungen der Kapsel-Deckscheiben gefüllt, wobei Schichten von 0,4 bis 2mm Dicke erzeugt werden. Vorzugsweise wird das Trennmittelmaterial, das als Pulver vorliegt, durch ein thermisches Spritzverfahren (z.B. atmosphärisches Plasmaspritzen) aufgetragen; dabei bleiben vorteilhafterweise Lufteinschlüsse aus. Bei anderen Auftragsverfahren, bei denen das Material in Form einer wässrigen Lösung oder als Aufschlämmung aufgestrichen oder aufgespritzt wird, entstehen poröse, Luft enthaltende Schichten.

Dem Trennmittel lassen sich auch weitere Funktionen zuordnen, die für das Umformverfahren von Bedeutung sind: Das Trennmittel wirkt als Wärmedämmung, was vorteilhafterweise einen Wärmeabfluss von dem umzuformenden Metallstück zu der Walzvorrichtung in Grenzen hält. (Vgl. dazu US-PS 4 966 816, wo eine wärmedämmende, vliesartige Zwischenschicht beschrieben ist, welche zusätzlich zum Trennmittel vorgesehen ist.) Das Trennmittel kann auch die vorteilhafte Wirkung haben, dass die umformenden Scherkräfte bei hohem hydrostatischen Druck schonend am Metallstück angreifen; es ist damit die Gefahr von Rissbildung vermindert. Diese Wirkungen entfalten sich besonders ausgeprägt bei dicken Trennmittelschichten. Bei dem bekannten Umformverfahren ist es aufgrund der besonderen Kapselgestaltung aufwendig, eine dicke Trennmittelschicht herzustellen. Es ist daher Aufgabe der Erfindung, eine Form zu schaffen, in der das Trennmittel auszubilden ist, für welche die Warmumformung eines gekapselten Metallstücks kostengünstig und bei hoher Qualität des umgeformten Metallstücks ausführbar ist. Diese Aufgabe wird durch ein Trennmittel mit den in Anspruch 1 genannten Merkmalen gelöst.

Das Trennmittel wird in Form separater Komponenten, beispielsweise in Form von Platten, hergestellt. Die Deckscheiben der Kapsel müssen daher nicht mehr Vertiefung für die Aufnahme von Trennmittel aufweisen; sie können einfach aus Blechstücken konstanter Dicke bestehen. Es ist entsprechend lediglich ein breiterer Kapselrahmen vorzusehen, um dem grösseren Raumbedarf für das Trennmittel genügen zu können. Das erfindungsgemässe Trennmittel kann beispielsweise mittels eines Schlickergiessverfahrens hergestellt werden. Bei diesem Verfahren ist es offensichtlich eher einfacher, dicke Trennmittelschichten als dünne zu fertigen.

Die Warmumformung eines gekapselten Metallstücks kann auch - ähnlich wie bei der Herstellung von Drähten - mittels Extrusion durch Ziehsteine ausgeführt werden. In diesem Fall hat man für das erfindungsgemässe Trennmittel eine rohrartige Komponente vorzusehen.

Unter den bereits bekannten Materialien für das Trennmittel hat sich Calciumfluorid (CaF₂, Schmelzpunkt 1418°C) als besonders vorteilhaft herausgestellt. Seine Wärmeleitfähigkeit ist relativ gering (9.2 W/m·K bei 38°C und rund 3 W/m·K bei 1000°C). Es hat auch einen relativ hohen Wärmeausdehnungs-Koeffizienten (20·10⁻⁶ K⁻¹), der höher als jener des Kapselmaterials und des Metallstücks ist. Dank des Unterschieds bei der Wärmeausdehung bildet sich bei der Erwärmung, die für den Umformprozess benötigt wird, im Trennmittel erwünschtermassen ein erhöhter Druck aus.

Die abhängigen Ansprüche 2 bis 8 betreffen vorteilhafte Ausführungsformen des erfindungsgemässen Trennmittels; die Ansprüche 9 bis 14 beziehen sich auf Verfahren zum Herstellen solcher Trennmittel.

Als Ausgangsmaterial für das Trennmittel nimmt man beispielsweise pulverförmiges CaF₂, das Kristallwasser und rund 6000 Gewichts-ppm Sauerstoff enthält. Mit destilliertem Wasser schlämmt man dieses Pulver auf und giesst den gebildeten Schlicker in eine Form, aus der das Gussstück nach dem Trocknen entfernbar ist. Das getrocknete Gussstück wird gesintert. Während das getrocknete Gussstück gegenüber dem CaF₂-Pulver einen um rund 50% höheren Sauerstoffgehalt aufweist, ergibt sich überraschenderweise für das gesinterte CaF₂ einen stark reduzierten Sauerstoffgehalt von rund 500 ppm. Wie umfangreiche Messungen ergeben haben, durchläuft der Sauerstoffgehalt in Abhängigkeit von der Sinterdauer bei höheren Sintertemperaturen (über 800°C) ein Minimum, nämlich nach rund einer Stunde. Vorteilhafterweise wird die Dauer des Sinter-Verfahrenschritts derart gewählt, dass der Sauerstoffgehalt des Trennmittels minimal oder angenähert minimal ist.

Es ist wichtig, dass der Sauerstoffgehalt möglichst tief ist. Denn der Sauerstoff kann unter Freisetzung von Fluor mit dem Calcium reagieren. Es hat sich beim umgeformten Titan-Aluminid gezeigt, dass das Fluor zu Korrosionen führt, die eine Beeinträchtigung der Oberflächenqualität bedeutet. Im übrigen ist es vorteilhaft, Luftblasen, die in der Aufschlämmung (Schlicker) eingeschlossen sind, in einem evakuierbaren Gefäss durch Luftabsaugung zu entfernen.

Um dem getrockneten Gussstück eine erhöhte Festigkeit zu geben, kann die Aufschlämmung mit einem Bindemittel versetzt werden; dabei soll dieses Bindemittel bei der Sinterung rückstandfrei pyrolysierbar oder bezüglich dem umzuformenden Metallstück inert sein.

Wie von der Herstellung von keramischen Strukturen her bekannt ist, kann die Formgebung auch mittels eines Extrusions- oder Strangpressverfahrens durchgeführt werden. Dazu ist ein extrudierbarer Pulverbrei nötig, der sich beispielsweise aus einer für das Schlickergiessverfahrenen vorgesehenen Aufschlämmung durch Entwässerung gewinnen lässt.

Nachfolgend wird die Erfindung anhand der Zeichnungen hinsichtlich weiterer Details näher erläutert. Es zeigen:
- Fig. 1: ein erstes Ausführungsbeispiel für ein gekapseltes Metallstück mit erfindungsgemässem Trennmittel,
- Fig. 2: ein zweites Ausführungsbeispiel und
- Fig. 3: eine Seitenansicht mit partiellem Längsschnitt für eine Variante des zweiten Ausführungsbeispiels.

In Fig.1 ist ein sandwichartiges Paket 1 dargestellt, das aus einem reaktiven Metall in Form eines plattenförmigen Metallstücks 2, einer Kapsel 10 und einem erfindungsgemässen Trennmittel 3a, 3b besteht. Die Kapsel 10 setzt sich aus zwei Deckscheiben 10a und 10b sowie einem rahmenartigen Zwischenstück 10c zusammen; diese Teile sind über gasdichte Schweissnähte 11a und 11b miteinander verbunden. Bei der Warmumformung mittels Walzens werden die Umformkräfte auf die Deckscheiben 10a und 10b ausgeübt. Das Trennmittel 3a bzw. 3b kann mittels eines Schlickergiess- oder eines Strangpressverfahrens und anschliessendem Trocknen sowie Sintern hergestellt werden.

Beim zweiten Ausführungsbeispiel in Fig.2 sind das Paket 1 und das Metallstück 2 zylindrisch. Das erfindungsgemässe Trennmittel 3 ist rohrförmig. Die Kapsel 10 besteht aus einem Mantel 100 und zwei Abschlussplatten 101 und 102. Der Mantel 100 kann aus einer rechteckigen Blechplatte zu einem Zylinder geformt und längs der Naht 110 verschweisst werden. Die Abschlussplatten 101 und 102 sind mit dem Mantel 100 über die Nähte 111 und 112 verschweisst. Die Warmumformung wird beispielsweise mittels Extrusion durch Ziehsteine vorgenommen. Für die Herstellung des Trennmittels 3 kommen wieder die zwei bereits genannten Verfahren in Frage. Statt eines kreisförmigen Querschnitts kann für das umzuformende Metallstück 2 auch ein anderes Querschnittsprofil gewählt werden. Es ist dann für das Trennmittel 3 und die Kapsel 10 eine entsprechende Formgebung vorzusehen.

Das Metallstück 2 kann auch rohrförmig sein, wie es in Fig.3 gezeigt ist. Der Innenraum des Metallstücks 2 wird mit einem Kern 4 gefüllt. Dieser Kern 4 kann aus dem gleichen Material und auf die gleiche Art wie das Trennmittel 3 hergestellt werden. Man kann aber auch den Kern 4 aus zwei Teilen herstellen, nämlich aus einem "Kern im Kern" bestehend aus Kapselmaterial und einer diesen Kern umschliessende Trennmittelschicht.

## Patentansprüche

1. Trennmittel für die Warmumformung von gekapselten Metallteilen (2), in Form einer monolithischen Komponente (3a,3b; 3), aus durch Sinterung verfestigten Pulverpartikeln eines Materials, das bei Umgebungstemperatur spröd ist und das bei der Umformtemperatur der Metallteile plastisch verformbar oder hochviskos fliessfähig ist.

2. Trennmittel nach Anspruch 1, dadurch gekennzeichnet, dass die monolithische Komponente (3a,3b; 3) schicht- oder schalenförmig ist, wobei die Wanddicke grösser als rund 0.3 mm ist.

3. Trennmittel nach Anspruch 1 oder 2, dadurch gekennzeichnet, dass das Material eine Wärmeleitfähigkeit aufweist, die kleiner als rund 10 W/m·K ist.

4. Trennmittel nach einem der Ansprüche 1 bis 3, dadurch gekennzeichnet, dass das Material eine grössere Wärmeausdehnung als das Metallteil (2) und das Kapselmaterial (10) aufweist.

5. Trennmittel nach einem der Ansprüche 1 bis 4, dadurch gekennzeichnet, dass das Material im wesentlichen aus Calciumfluorid besteht.

6. Trennmittel nach Anspruch 5, dadurch gekennzeichnet, dass eine Verunreinigung des Trennmittels mit Sauerstoff kleiner als rund 1000 Gewichts-ppm ist.

7. Trennmittel nach einem der Ansprüche 1 bis 6, dadurch gekennzeichnet, dass die monolithische Komponente (3a, 3b) eine Platte ist.

8. Trennmittel nach einem der Ansprüche 1 bis 7, dadurch gekennzeichnet, dass die monolithische Komponente (3) rohrförmig ist.

9. Verfahren zum Herstellen eines Trennmittels gemäss einem der Ansprüche 1 bis 8, wobei eine Aufschlämmung der Pulverpartikel in die Form einer angenähert gleichmässig dicken Schicht gebracht wird, diese Schicht auf einem Träger getrocknet wird, von welchem sie nach dem Trocknen entfernbar ist, und die getrocknete Schicht in in einem Sinterofen verfestigt wird.

10. Verfahren nach Anspruch 9, dadurch gekennzeichnet, dass vor dem Herstellen der Schicht Luftblasen, die in der Aufschlämmung eingeschlossen sind, in einem evakuierbaren Gefäss entfernt werden.

11. Verfahren nach Anspruch 9 oder 10, dadurch gekennzeichnet, dass die Aufschlämmung mit einem Bindemittel versetzt wird, welches bei der Sinterung rückstandfrei pyrolysierbar ist oder bezüglich dem umzuformenden Metallstück inert ist.

12. Verfahren nach einem der Ansprüche 9 bis 11, dadurch gekennzeichnet, dass die aus der Aufschlämmung gebildete Schicht mittels eines Schlickergiess-Verfahrens gegossen wird.

13. Verfahren nach einem der Ansprüche 9 bis 11, dadurch gekennzeichnet, dass die Formgebung mittels einer flüssigkeitsarmen Aufschlämmung und einem Extrusionsverfahren durchgeführt wird.

14. Verfahren nach einem der Ansprüche 9 bis 13, dadurch gekennzeichnet, dass Calciumfluorid als Trennmittel-Material verwendet wird, dass die Aufschlämmung mit Wasser erzeugt wird und dass die Dauer des Sinter-Verfahrenschritts derart gewählt wird, dass der Sauerstoffgehalt des Produkts minimal oder angenähert minimal ist.

## Claims

1. A separating agent for the hot forming of encased metal parts (2), in the form of a monolithic component (3a, 3b; 3), from powder particles of a material which are strengthened by sintering, which material is brittle at ambient temperature and which at the forming temperature of the metal parts is plastically deformable or is free-flowing in a highly viscous manner.

2. A separating agent according to Claim 1,
**characterised in that** the monolithic component (3a, 3b; 3) is layer- or shell-shaped, with the wall thickness being greater than approximately 0.3 mm.

3. A separating agent according to Claim 1 or 2,
**characterised in that** the material has a thermal conductivity which is less than approximately W/m·K.

4. A separating agent according to one of Clams 1 to 3,
**characterised in that** the material has a greater thermal expansion than the metal part (2) and the case material (10).

5. A separating agent according to one of Claims 1 to 4,
**characterised in that** the material substantially consists of calcium fluoride.

6. A separating agent according to Claim 5,
**characterised in that** an impurity of the separating element with oxygen is less than approximately 1000 ppm by weight.

7. A separating agent according to one of Claims 1 to 6,
**characterised in that** the monolithic component (3a, 3b) is a plate.

8. A separating agent according to one of Claims 1 to 7,
**characterised in that** the monolithic component (3) is tubular.

9. A process for the manufacture of a separating agent according to one of Claims 1 to 8, whereby a slurry of the powder particles is brought into the form of a layer of roughly uniform thickness, this layer is dried on a support, from which it can be removed after drying, and the dried layer is hardened in a sintering furnace.

10. A process according to Claim 9,
**characterised in that** before producing the layer, air bubbles, which are contained in the slurry, are removed in an evacuable container.

11. A process according to Claim 9 or 10,
**characterised in that** the slurry is mixed with a binding agent, which during sintering can undergo pyrolysis without any residue or is inert with respect to the metal piece to be formed.

12. A process according to one of Claims 9 to 11,
**characterised in that** the layer formed from the slurry is cast by means of a slip casting process.

13. A process according to one of Claims 9 to 11,
**characterised in that** forming is performed by means of a slurry having a low liquid content and an extrusion process.

14. A process according to one of Claims 9 to 13,
**characterised in that** calcium fluoride is used as the separating agent material,
**in that** the slurry is produced with water,
**and in that** the length of the sintering process step is chosen so that the oxygen content of the product is minimal or approximately minimal.

## Revendications

1. Agent de séparation pour le forgeage à chaud de parties métalliques (2) encapsulées, se présentant sous la forme d'un composant monolithique (3a, 3b; 3), à partir de particules pulvérulentes compactées par frittage d'un matériau, présentant une fragilité à la température ambiante et qui est susceptible d'être déformable ou de présenter une fluidité à haute viscosité à la température de forgeage des parties métalliques.

2. Agent de séparation selon la revendication 1, caractérisé en ce que le composant monolithique (3a, 3b; 3) est en forme de couche ou en forme de coquille, épaisseur de paroi étant supérieure à environ 0,3 mm.

3. Agent de séparation selon la revendication 1 ou 2, caractérisé en ce que le matériau présente une conductibilité thermique inférieure à environ 10 W/mK.

4. Agent de séparation selon l'une des revendications 1 à 3, caractérisé en ce que le matériau a un coefficient de dilatation thermique supérieur à celui de la partie métallique (2) et du matériau d'encapsulation (10).

5. Agent de séparation selon l'une des revendications 1 à 4, caractérisé en ce que le matériau est essentiellement constitué de fluorure de calcium.

6. Agent de séparation selon la revendication 5, caractérisé en ce que le taux d'impuretés dans l'agent de séparation, imputable à l'oxygène, est inférieur à environ 1000 ppm, en poids.

7. Agent de séparation selon l'une des revendications 1 à 6, caractérisé en ce que le composant monolithique (3a, 3b) est une plaque.

8. Agent de séparation selon l'une des revendications 1 à 7, caractérisé en ce que le composant monolithique (3) est de forme tubulaire.

9. Procédé de fabrication d'un agent de séparation selon l'une des revendications 1 à 8, dans lequel une boue formée des particules pulvérulentes est mise à la forme d'une couche d'épaisseur à peu près régulière, cette couche étant séchée sur un support, dont elle peut être enlevée après séchage et la couche séchée étant solidifiée dans un four de frittage.

10. Procédé selon la revendication 9, caractérisé en ce qu'avant la fabrication de la couche, on effectue, dans un récipient pouvant être mis sous vide, l'élimination des bulles d'air ayant été incluses à l'occasion de la préparation de la boue.

11. Procédé selon la revendication 9 ou 10, caractérisé en ce que la boue préparée est mélangée à un liant, qui est pyrolisable sans produire de dépôt, lors du frittage ou bien qui est inerte vis-à-vis de la pièce métallique à forger.

12. Procédé selon l'une des revendications 9 à 11, caractérisé en ce que la couche constituée de la boue préparée est coulée au moyen d'un procédé à coulée de barbotine.

13. Procédé selon l'une des revendications 9 à 11, caractérisé en ce que la mise à la forme est effectuée par une boue pauvre en liquide et un procédé par extrusion.

14. Procédé selon l'une des revendications 9 à 13, caractérisé en ce que le fluorure de calcium est utilisé comme matériau pour l'agent de séparation, en ce que la boue est préparée avec de l'eau et en ce que la durée de l'étape du procédé de frittage est choisie de manière que la teneur en oxygène du produit soit minimale ou à peu près minimale.
